# EUROPÄISCHE PATENTANMELDUNG

(11) **EP 0 834 602 A1**
(43) Veröffentlichungstag der Anmeldung: **08.04.1998**
(21) Anmeldenummer: 97116157.5
(22) Anmeldetag: 17.09.1997
(51) Int. Cl.: C25D 7/00, H01R 13/03, C23C 2/08

(54) **Verfahren zum Schützen einer Silberoberfläche und elektrischer Kontakt mit einer Silberoberfläche**

(30) Priorität: 26.09.1996 DE 96115452
(71) Anmelder: THE WHITAKER CORPORATION, Wilmington, Delaware 19808 (US)
(72) Erfinder: Van Meihl, Hermanus Fransicus Maria, 5712 NK Someren-Eind (NL)
(74) Vertreter: Heinz-Schäfer, Marion

(57) **Zusammenfassung**

Silberoberflächen weisen den Nachteil auf, dass sie anlaufen und korrodieren. Zum Schutz vor einer solchen Korrosion sind vielen Verfahren möglich, die entweder nicht dauerhaft oder zu kompliziert sind. Es wird ein Verfahren vorgestellt, dass sowohl einfach durchzuführen als auch dauerhaft ist. Die Silberoberfläche wird mit einer Hauchverzinnung versehen, die dann oxidiert und somit einen optimalen Schutz bildet.

## Beschreibung

Die Erfindung betrifft ein Verfahren zum Schützen einer Silberoberfläche bei elektrischen Kontakten und einen entsprechenden elektrischen Kontakt.

Aus der DE 276 499 A1 ist ein Verfahren zum Passivieren von Oberflächen aus Silber oder Silberlegierungen bekannt, das insbesondere für elektrische Kontakte anwendbar ist. Zum Passivieren der Silberoberflächen werden in die Oberfläche Zinn-Ionen bis zu einer Tiefe von maximal 0.5 µm implantiert. Die Ionen-Implantation kann beipspielsweise in einer auf einen Druck von weniger 5 x 10⁻⁶ mbar evakuierten Kammer unter einem Winkel zwischen 0° und 90° mit Ionen der Energie zwischen 15 und 100 keV erfolgen.

Weitere bekannte Verfahren zur Korrosions- bzw. Anlaufbeständigkeit sind chemische Verfahren, beispielsweise durch Tauchbäder oder als Poliermittel. Die Nachteile dieser Verfahren bestehen in der schweren Handhabung und dem Problem des Einsatzes aggressiver Substanzen. Zudem ist die Schutzschicht nicht dauerhaft. Ein anderes Problem ist der reduzierte Reibungswiderstand. Eine weitere Möglichkeit besteht in einer Hauchvergoldung. Diese weist aber den Nachteil auf, dass sehr teure Edelmetalle eingesetzt werden und eine Diffusion unter einer Wärmeeinwirkung erfolgen muss, die ein sehr heikles Verfahren ist.

Es ist Aufgabe der Erfindung einen Korrosionsschutz für Oberflächen aus Silber zu entwickeln, der möglichst einfach durchführbar ist und trotzdem einen dauerhaften Schutz mit einem geringen Kontaktwiderstand bietet. Weiter soll ein Kontakt, der nach dem erfindungsgemässen Verfahren hergestellt ist, angegeben werden.

Die Erfindung wird in Bezug auf das Verfahren durch ein Verfahren mit den Merkmalen des Patentanspruches 1 und bezüglich des Kontaktes durch einen Kontakt mit den Merkmalen des Patentanspruches 6 gelöst. Vorteilhafte Weiterbildungen sind jeweils in den Unteransprüchen angegeben.

Der Zweck des erfindungsgemässen Verfahrens ist, eine Silberplatinierung davor zu schützen, während ihrer Lebensdauer anzulaufen. Die erfindungsgemässe Lösung besteht darin auf der Silberplatinierung eine Hauchverzinnung vorzusehen. Die dünne Zinnoberflächenschicht oxidiert dann und bildet so eine Zinnoxidschicht, die die darunterliegende Silberschicht vor Korrosion schützt. Die Zinnoxidschicht ist sehr hart und korrosions- und temperaturbeständig. Wie Tests des entsprechenden Schichtsystems gezeigt haben, sind die kontaktphysikalischen Eigenschaften mit denen von Silber vergleichbar.

Im Gegensatz zu Schichtkombinationen, die intermetallische Komponente bilden, ist es nicht nötig, die Kontakte einer Temperaturbehandlung auszusetzen, da die Oxidation der Zinnschicht auch ohne diese einsetzt. Die Zinnoxidschicht auf der Silberschicht bildet eine perfekte Versiegelung. Der Kontaktwiderstand bleibt konstant und nach einer geringen Wischbewegung niedrig, da durch diese Wischbewegung die Zinnoxidschicht aufgebrochen wird.

Wie Messungen ebenfalls gezeigt haben, ist der Reibungskoeffizient für eine Silberschicht mit einer Hauchverzinnung insbesondere bei geringen Normalkräften geringer als bei einer Zinn- und Silberbeschichtung. Auch treten zwischen aufeinanderliegenden Silberschichten hohe Adhäsionskräfte auf, die durch die Verwendung der Hauchverzinnung reduziert werden. Während Zinnbeschichtungen auf einen Temperaturbereich bis maximal 155° Celsius beschränkt sind, ist eine Hauchverzinnung, die oxidiert, auch bei erheblich höheren Temperaturen (über 200° Celsius) weiterhin beständig. Als Kriterium für die Hauchverzinnung ist bei der Dicke der Zinnschicht darauf zu achten, dass das Zinn eine komplett geschlossene Beschichtung bildet. Dies kann beispielsweise mit einem Mikroskop überprüft werden.

Die Schicht sollte aber maximal so dick sein, dass nach einigen Steckzyklen nicht mit einer Zinnschicht, sondern elektrischer Kontakt mit der Silberschicht hergestellt wird. Dabei ist davon auszugehen, dass die Zinnoxidschicht beim Kontaktieren aufgebrochen wird. Zum Aufbrechen dieser Schicht muss ein Kontakt eine entsprechende Normalkraft aufweisen.

Der Aufbau eines elektrischen Kontaktes würde im Kontaktierungsbereich wie folgt aussehen. Zunächst ein Substrat, das eine Silberschicht trägt und darauf eine Hauchverzinnung. Die Silberschicht hat dabei beispielsweise eine Dicke von 3 µm, die Dicke der Zinnschicht liegt zwischen 0.1 und 0.2 µm.

## Patentansprüche

1. Verfahren zum Schützen einer Silberoberfläche, insbesondere von elektrischen Kontakten, dadurch gekennzeichnet, dass die Silberoberfläche mit einer Zinnschicht beschichtet wird, die oxidiert, wobei die Dicke der Zinnschicht dadurch bestimmt ist, dass eine möglichst dünne aber vollständig geschlossene Zinnschicht vorliegt.

2. Verfahren nach Anspruch 1, dadurch gekennzeichnet, dass die Zinnschicht galvanisch hergestellt wird.

3. Verfahren nach einem der Ansprüche 1 oder 2, dadurch gekennzeichnet, dass die Zinnschicht nach der Tauch-Methode aufgebracht wurde.

4. Verfahren nach einem der Ansprüche 1 bis 3, dadurch gekennzeichnet, dass die Dicke der Zinnschicht zwischen 0.1 µm und 0.2 µm beträgt.

5. Verfahren nach einem der Ansprüche 1 bis 4, dadurch gekennzeichnet, dass die Dicke der Zinnschicht dadurch nach oben begrenzt ist, dass nach mehrfachem Reiben mit einer Metalloberfläche, wie beispielsweise nach einigen Steckzyklen, eine elektrische Kontaktierung der Silberschicht ermöglicht wird.

6. Elektrischer Kontakt mit einer Silberoberfläche, die mit einer dünnen vollständig geschlossenen Zinnschicht beschichtet ist, die oxidiert ist, wobei die Dicke der Zinnschicht dadurch bestimmt ist, dass eine möglichst dünne aber vollständig geschlossene Zinnschicht vorliegt.

7. Elektrischer Kontakt nach Anspruch 6, dadurch gekennzeichnet, dass die Dicke der Zinnschicht zwischen 0.1 µm und 0.2 µm beträgt.

8. Elektrischer Kontakt nach einem der Ansprüche 6 oder 7, dadurch gekennzeichnet, dass die Dicke der Zinnschicht dadurch nach oben begrenzt ist, dass nach einigen Steckzyklen ein Kontakt mit der Silberschicht hergestellt wird.
